# EUROPÄISCHE PATENTSCHRIFT

(11) **EP 0 787 808 B1**
(45) Veröffentlichungstag und Bekanntmachung des Hinweises auf die Patenterteilung: **07.11.2001**
(21) Anmeldenummer: 97250023.5
(22) Anmeldetag: 04.02.1997
(51) Int. Cl.: C21D 8/02, C21D 9/573, C23G 3/02, B21B 1/46

(54) **Verfahren und Vorrichtung zum inline-Beizen von Warmbändern hinter Dünnbrammenerzeugungsanlagen**
Method and device for in-line-pickling of hot rolled strip in sequence with thin slab production
Procédé et dispositif pour le décapage en ligne de bandes laminés à chaud à partir de brames minces

(30) Priorität: 08.02.1996 DE 19606305
(43) Veröffentlichungstag der Anmeldung: 06.08.1997
(73) Patentinhaber: SMS Demag AG, 40237 Düsseldorf (DE)
(72) Erfinder: Figge, Dieter, Dipl.-Ing., 45147 Essen (DE); Humbs, Helmut, 47228 Duisburg (DE); Haentjes, Michael, Dipl.-Ing., 45147 Essen (DE); Lorenz, Rainer, Dipl.-Ing., 45307 Essen (DE)
(74) Vertreter: Meissner, Peter E., Dipl.-Ing.

(56) Entgegenhaltungen:
- EP-A- 0 370 575
- WO-A-95/02706
- FR-A- 1 093 867
- GB-A- 895 889
- PATENT ABSTRACTS OF JAPAN vol. 008, no. 210 (M-328), 26.September 1984 & JP 59 097705 A (HITACHI SEISAKUSHO KK), 5.Juni 1984,
- PATENT ABSTRACTS OF JAPAN vol. 097, no. 003, 31.März 1997 & JP 08 294707 A (NIPPON STEEL CORP), 12.November 1996,

## Beschreibung

Die Erfindung betrifft ein Arbeitsverfahren und eine Anlage zum Beizen eines in einer Dünnbrammenanlage erzeugten und im Anschluß daran warmgewalzten Bandes, insbesondere kohlenstoffarmen Stahlbandes, in einem unmittelbar an den Walzvorgang anschließenden kontinuierlichen Prozeß,

Für bestimmte Einzweck-Produkte in großen Losgrößen ist eine Kopplung zwischen einer Dünnbrammengießanlage, einem Warmbandwalzwerk und einer Beize sinnvoll. Bis heute sind solche Kopplungen nicht bekannt. Der Überlegung zur Schaffung einer solchen Anlage und des zugehörigen Verfahrens liegt die Tatsache zugrunde, daß dünnes Warmband billiger erzeugt werden kann als Kaltband. Bei der Substitution von Kaltband durch Warmband kommt aber nur gebeiztes Warmband in Frage, damit auf das fertige Band Oberflächenschutz und Beschichtung problemlos aufgebracht werden können. Für eine sinnvolle Verbindung von Gießanlage, Warmbandwalzwerk und Beize ist vorauszusetzen, daß die Gesamtanlage Inline arbeiten muß, so daß unter Berücksichtigung des Gieß- und Walzprozeßes eine Abstimmung aller Geschwindigkeiten vorgenommen werden muß. Doppelte Anlagenteile sollen möglichst vermieden werden, damit die Anlage kostengünstig erstellt werden kann und produktiv arbeitet.

Das Hauptproblem bei der Schaffung einer aufgabengemäßen Anlage und bei der Durchführung des darauf betriebenen Arbeitsverfahrens ist die Anpassung der Beizdauer an die durch die Warmbandproduktion vorgegebenen Geschwindigkeiten; denn die Beize muß in der Lage sein, unterschiedliche Bandstärken und Geschwindigkeiten in optimierter Weise zu verarbeiten. Beizanlagen arbeiten günstigerweise mit ca. 90°C kaltem Band.

Ein Arbeitsverfahren zum Beizen eines in einer Dünnbrammenanlage erzeugten und im Anschluß daran warmgewalzten Bandes ist dann sinnvoll, wenn große Losgrößen verarbeitet werden können, insbesondere kohlenstoffarme Stähle eignen sich zur Durchführung des Verfahrens.

Erfindungsgemäß ist das Arbeitsverfahren gekennzeichnet durch die im Patentanspruch 1 angegebenen Verfahrensschritte. Mit diesen aufeinanderfolgenden Verfahrensschritten läßt sich ein kohlenstoffarmes Stahlband inline beizen, wobei die durch die Dünnbrammengießanlage und das anschließende Warmbandwalzwerk vorgegebenen Geschwindigkeiten bei entsprechender Abstimmung geeignet sind, die Temperaturführung zur Vorbereitung des Beizprozeßes ebenso zu beherrschen, wie den Beizvorgang für die gängigen Walzgutdicken und -breiten. Das Verfahren läßt sich inline durchführen, d.h. daß im Anschluß an eine endlose Walzung des Dünnbrammenvormaterials ein endloses Beizen durchgeführt wird. Durch das Kühlen, des Bandes in mehreren Kühlstrecken und dazwischengeschaltetes Erholen läßt sich bei den angegebenen Verfahrensstufen eine Martensit-Bildung im Band sicher vermeiden. Die schroffe Abkühlung des Bandes von 480°C auf 95°C schließt ebenfalls die Gefahr der Bildung von Martensit aus, weil die Umwandlung bei 480°C beendet ist, doch ist diese Abkühlung zur Bildung eines gut lösbaren Zunders hilfreich. Das so vorbereitete, weniger als 100°C kalte Band wird durch eine Anzahl von Beizbehältem geführt, deren Anzahl abhängig ist von der Breite und Dicke des jeweils zu behandelnden Bandes, wobei gegebenenfalls einzelne Behälter über entsprechende Pumpsysteme entleert oder mit Säure gefüllt sind.

Es hat sich herausgestellt, daß ein mit konstant 1300 mm Breite das Walzwerk verlassendes Band mit bestimmten Durchlaufgeschwindigkeiten behandelt werden muß, die abhängig sind von der Dicke und Breite des jeweils in der Anlage eingefädelten Bandes. Entsprechende Verhältnisse zwischen Banddicke und Durchlaufgeschwindigkeit sind im Patentanspruch 2 angegeben.

Nach einem anderem Merkmal der Erfindung wird das Arbeitsverfahren dadurch ausgestaltet, daß zum Einführen des Bandes in die Behandlungsanlage ein zuvor eingefädeltes Pilotband endseitig mit dem Bandanfang verbunden wird, daß das Pilotband nach dem Durchlauf durch die Behandlungsanlage auf einem von zwei Haspeldornen aufgewickelt und nach Beendigung des Wickelvorganges vom Band getrennt wird und daß das vom Pilotband getrennte Band auf dem zweiten Haspeldom aufgewickelt wird.

Der Einfädelprozeß für die Beize ist nur selten erforderlich, beispielsweise nur zweimal im Jahr. Dann führt das Pilotband den Warmbandanfang durch die Beize und wird selbst auf den einen Dom eines Haspels aufgewickelt. Sobald das Warmband durch die Beize und die nachfolgenden Anlagenteile gezogen ist, wird die Verbindungsstelle zwischen Pilotband und Warmband getrennt und das Warmband auf den zweiten Dorn gewickelt.

Das Pilotband wird nach einem anderem Merkmal der Erfindung vom ersten Dom entfernt und beim nächsten Start wiederverwendet.

Nach jeder Produktionsperiode von ca. 4 Stunden ist ein Aufarbeiten der Arbeitswalzen in der Warmbandstraße erforderlich. Auch müssen die Tauchrohre in der Dünnbrammengießanlage erneuert werden, wozu erfahrungsgemäß eine Pause von ca. 30 Minuten erforderlich ist. In einer Weiterbildung des erfindungsgemäßen Arbeitsverfahrens ist deshalb vorgesehen, daß beim Zustellen von Anlageteilen, beim Walzenwechsel, beim Austausch von Gießrohren in der Gießanlage oder zur Reperaturzwecken das angehaltene Band in der Behandlungsanlage verbleibt und als "Pilotband" für die nächste Beizkampagne verwendet wird. Auf diese Weise wird ein neues Einfädeln des Bandes mittels eines separaten Pilotbandes über einen sehr langen Zeitraum überflüssig. In einer Produktionsperiode von ca. 4 Stunden wird nur die Banddicke geändert, die Übergangsstücke werden herausgeschnitten.

Eine Beizanlage zur Durchführung des erfindungsgemäßen Arbeitsverfahrens ist im Patentanspruch 6 beansprucht

Die Inlineanordnung der dort genannten Anlagenteile beinhaltet den bedeutsamen Vorteil, daß doppelte Anlagenteile vermeidbar sind. So hat die erfindungsgemäße Anlage nur eine Aufwickelstation mit zwei Aufwickeldornen, während Einzelanlagen diese Anlagenteile doppel benötigen würden. Die Anlage läßt sich somit sehr kompakt und funktionell betreiben, so daß große Losgrößen eines bestimmten Werkstoffes wirtschaftlich optimal behandelt werden können.

Innerhalb der Beizanlage ist zwischen den Kühleinrichtungen mit jeweils anschließender Ausgleichstrecke und der Beizeinrichtung ein Schlingenspeicher und eine Hefteinrichtung zum Zusammenfügen des Pilotbandes mit dem zu beizendem Band vorgesehen. Der Vorschlag verzichtet bewußt auf eine Schweißvorrichtung mit teurem erforderlichen Bandspeicher, statt dessen wird eine schnell arbeitende Heftvorrichtung vorgeschlagen, die nur einen kurzen Schlingenspeicher benötigt.

Um die in der Anlage erforderlichen Zug- und Transportkräfte kostengünstig aufbringen zu können, wird jeweils vor und hinter der Beizeinrichtung eine Einrichtung zum Aufbringen der Zugspannungen auf das Band vorgesehen. Jede dieser Einrichtung ist in einer günstigen Ausgestaltung der Erfindung als Umlaufkettengerüst ausgeführt, mit dem die erforderlichen Transport- und Zugkräfte einfach aufbringbar sind.

Die Bandbreiten innerhalb der vorgesehenen Beizanlage bleiben im wesentlichen konstant, es wird von Bändern mit einer Breite von 1300 mm ausgegangen. Über eine hinter der Beizeinrichtung vorgesehene Besäumeinrichtung für die Längskanten des gebeizten Bandes kann die Bandbreite im Bereich + 100 mm / - 100 mm verändert werden.

In einer besonders günstigen Ausgestaltung der Erfindung ist vorgesehen, daß die Aufwickeldorne auf einem Karussellhaspel mit Wendedom und Leerplatz angeordnet sind. Das Pilotband wird beim Einfädeln des Warmbandanfanges durch die Beize auf den Dorn 1 des Wendehaspels aufgewickelt, der Haspel wird gewendet. Sobald der Warmbandanfang kommt, wird die Verbindungsstelle zwischen Pilotband und Warmband getrennt und das Warmband wird auf den zweiten Dom des Wendehaspels aufgewickelt.

Als Beizbehälter in der Beizanlage werden vorzugsweise an sich bekannte Turbolenz-Beizbehälter vorgesehen, in die Behandlungssäure eingedüst wird. Die Behälter werden vom Band in horizontaler Richtung durchlaufen, sie sind in kürzester Zeit über Pumpsysteme zu füllen oder zu entleeren, wobei darüberhinaus auch zur Anpassung an unterschiedliche Beizaufgaben die Temperatur der Säure in den Beizbehältern steuerbar ist.

Verschiedene innerhalb der Beizanlage vorgesehene Treiber sorgen für den Transport des Bandes durch die gesamte Anlage.

Die Beizanlage läßt sich besonders vorteilhaft verwirklichen, wenn nach einem bevorzugten Merkmal der Erfindung die Prozeßteile der Beizanlage in mindestens drei Ebenen übereinander angeordnet sind, in denen das zweifach um 180° umgelenkte Band geführt ist Durch diese Maßnahme baut die Anlage sehr kompakt, bei entsprechend groß gewähltem Abstand der einzelnen Etagen voneinander von beispielsweise 4 Metern ergeben sich für das Band nur Spannungen im elastischen Bereich.

Die vorliegende Erfindung löst die Kopplung einer Dünnbrammenstranggießanlage, eines Warmbandwalzwerkes und einer Beize zur Herstellung von dünnem Warmband in überraschend einfacher Weise. Die Anlage ist besonders geeignet für die Verarbeitung von kohlenstoffarmen Stählen (z.B. ST 37, ST 52 und ST10), die in großen Losgrößen wirtschaftlich hergestellt werden können. Die Anlage ist kompakt und baut einfach und ist auch kostengünstig herzustellen, weil infolge des Inline-Prozesses wesentliche Anlagenteile nur einmal benötigt werden. Das Handling der Anlage ist einfach und sicher, so daß ein gutes Kosten - Leistungsverhältnis zu erwarten ist.

Ein Ausführungsbeispiel der Erfindung ist in der Zeichnung dargestellt und wird nachfolgend beschrieben.

In der einzigen Zeichnungsfigur ist mit 1 das letzte Gerüst einer Warmbandwalzstraße bezeichnet, die, unmittelbar hinter einer Dünnbrammengießanlage angeordnet, die Dünnbramme zu einem Band mit Endabmessungen im Bereich zwischen 2,5 mm und 1 mm auswalzt. Gefolgt von einem Treiber 2 für das Band ist im Anschluß an die Warmbandwalzstraße eine Kühleinrichtung 3 vorgesehen, in der das Band von ca. 850°C auf 680"C mild abgekühlt wird. Auslaufseitig der Kühleinrichtung 3, gefolgt von einem Walzentreiber 4 ist eine 38 m lange Ausgleichstrecke vorgesehen, die mit 5 bezeichnet ist und in der das Band über den gesamten Bandquerschnitt durch den Ausgleich von Außen- und Innentemperatur eine Temperatur von 680°C erhält. Nach einem weiterem Treiber 6 für das Band folgt eine weitere Kühlstrecke 7 für eine milde Kühlung des Bandes von 680°C auf 480°C, mit dem das Band, unterstützt durch einen weiteren Treiber 8 in die zweite Ausgleichstrecke 9 eingeführt wird. In dieser Ausgleichstrecke wird der Bandquerschnitt auf eine Temperatur von 480°C vergleichmäßigt, bevor das Band, unterstützt von einem weiterem Treiber 10 in einem Schlingenspeicher geleitet wird, wo es in bekannter Weise unter mehrfacher Umlenkung um in ihren Abständen veränderbare Rollen geführt wird. Am Ausgang dieses Schlingenspeichers 11 ist die Hefteinrichtung 12 vorgesehen, in der der Bandanfang des Bandes mit dem Ende eines bei 13 zugeführten Pilotbandes durch Heftung verbunden werden kann. Der Hefteinrichtung 12 ist eine Schere 14 vorgeordnet, in der Bandanfang begradigt werden kann. Unterstützt von einem weiteren Treiber 15 verläßt das Band B die Hefteinrichtung, deren Wirkweise später noch beschrieben wird, und wird bei 16 um 180° umgelenkt in einer zweiten Etage in der bisherigen Bandlaufrichtung entgegengesetzter Richtung zurückgeführt. Erneut durch Treiber 17 unterstützt gelangt das Band in eine dritte Kühlstrecke, wo es sehr schroff von 480° °C auf ca. 95°C abgekühlt wird. Die Kühlstrecke ist mit 18 bezeichnet. Erneut durch Treiber 19 unterstützt, gelangt das abgekühlte Band in eine ca. 25 m lange dritte Ausgleichstrecke 30, in der die Temperatur von ca. 95°C über dem gesamten Bandquerschnitt vergleichmäßigt wird. Bei 20 wird das Band erneut um 180° in seiner Durchlaufrichtung umgelenkt und gelangt, getrieben durch ein Umlaufkettengerüst, das mit 21 bezeichnet ist, in die Beizeinrichtung, die insgesamt mit 22 bezeichnet ist. Die Beizeinrichtung ist zusammengesetzt aus insgesamt 5 jeweils 18 m langen Beizbehältern, die als Turbulenzbeizen mit horizontalem Durchlauf für das Band ausgebildet sind. Die Beizbehälter sind mit 23 a bis 23 e bezeichnet. Über nicht dargestellte Pumpensysteme sind die Behälter wahlweise mit Säure füll- bzw. entleerbar.

Anschließend an die Beizeinrichtung folgt die bekannte Spülung des Bandes in den Spüleinrichtungen 24 mit darauf folgendem Trocknen in der Trockeneinrichtung 25 und ggf. ein Besäumen der Bandkanten in der Besäumschere 26. Ausgangsseitig der Beizeinrichtung ist ein zweites Umlaufkettengerüst 27 angeordnet, in der der notwendige Bandzug zwischen diesem und dem ersten Umlaufkettengerüst 21 aufbringbar ist. Die Anlage endet mit einer Trommelteilschere 28 und dem Wendehaspel 29, in dem das fertige Band oder das Pilotband aufwickelbar ist.

Wie bereits bei der allgemeinen Beschreibung der Erfindung angedeutet, erfolgt das Einfädeln des Bandes in die Beize mit Hilfe eines bei 13 aufgewickelten, sich in der Anlage erstreckenden Pilotbandes, das in der Hefteinrichtung 12 mit dem Anfang des Bandes verbunden wird. Das Pilotband wird zusammen mit dem angehefteten Band durch die Gesamtanlage, einschließlich die Beizeinrichtung 22 gezogen und am Ende der Anlage auf den ersten Haspeldom des Wendehaspels 29 aufgewickelt. Sobald der Anfang des Bandes in den Bereich des Wendehaspels gelangt, wird dieser vom Pilotband abgetrennt und auf den zweiten Haspeldom des Wendehaspels 29 geleitet. Das Pilotband kann abgewickelt und zum nächsten Einfädelvorgang zurückgeführt werden, während das Warmband in bekannter Weise auf dem Wendehaspel aufgehaspelt wird. Als Pilotband wird zweckmäßigerweise ein gut biegsames Metallgewebeband verwendet, das beim Umführen durch die 180°-Umführungen keine großen Kräfte erfordert.

Die gesamte Anlage ist in der bevorzugten Ausführung zwischen dem letzten Gerüst der Warmbandwalzstraße und dem Wendehaspel 178 m lang. Diese kompakte Bauweise läßt sich erreichen, indem die Gesamtanlage in drei Etagen angeordnet ist, die jeweils 4 m von einander beabstandet sind. Die erste Kühlstrecke mit 10 m Länge ermöglicht ein Abkühlen mit den im Patentanspruch 2 angegebenen Geschwindigkeiten, die Ausgleichstrecke 5 mit 38 m Länge führt zu den angegebenen Temperaturen. Die zweite Kühlstrecke mit 15 m Länge wird von der zweiten Ausgleichstrecke gefolgt, für die ebenfalls eine Länge von 38 m vorgesehen ist. Für die Beizbehälter sind jeweils 18 m vorgesehen, die sich als ausreichend erwiesen haben, um selbst das dickste in der Anlage herzustellenden Band zu beizen.

Mit einer solchen Anlage gelingt es erstmals, einen Inlineprozeß mit Dünnbrammen-Gießen, Walzen und Beizen kontinuierlich zu betreiben und damit ein verkaufsfähiges Warmband zu erzeugen, und zwar in großen Losgrößen, am günstigsten mit kohlenstoffarmen Stahlqualitäten. Als Walzstraße kommt jede beliebige, für die Verarbeitung von Dünnbrammen bekannte Anordnung von Verformungsgerüsten in Frage, so z.B. auch ein sog. Planetenwalzgerüst

## Patentansprüche

1. Arbeitsverfahren zum Beizen eines in einer Dünnbrammenanlage erzeugten und im Anschluß daran warmgewalzten Bandes, insbesondere kohlenstoffarmen Stahlbandes, in einem unmittelbar an den Walzvorgang anschließenden kontinuierlichen Prozeß, der durch die Abfolge der folgenden Verfahrensschritte in einer Behandlungsanlage **gekennzeichnet** ist:
a) mildes Kühlen des den Walzvorgang mit ≥ 880°C verlassenden Bandes in einer ersten Kühlstrecke auf 850° bis 680°C,
b) Ausgleich von Rand- und Kerntemperaturen in einer ersten Erholstrecke auf eine gleichmäßige Querschnittstemperatur von ca. 680°C,
c) mildes Kühlen des Bandes in einer unmittelbar folgenden zweiten Kühlstrecke von 680° bis auf 480°C,
d) Ausgleich von Rand- und Kerntemperaturen in einer zweiten Erholstrecke auf eine gleichmäßige Querschnittstemperatur von ca. 480°C,
e) schroffes Abkühlen des Bandes von 480°C auf ca. 95°C in einer dritten Kühlstrecke,
f) Ausgleich von Rand- und Kerntemperaturen in einer dritten Erholstrecke auf eine gleichmäßige Querschnittstemperatur von ca. 100°C,
g) Führen des Bandes durch eine der Banddicke und/oder der Bandlaufgeschwindigkeit angepaßten Anzahl von zu- und abschaltbaren chemischen Beizbehältem bei entsprechend angepaßten Beiztemperaturen und
f) Spülen, Trocknen und Aufhaspeln des gebeizten Bandes.

2. Arbeitsverfahren zum Beizen eines in einer Dünnbrammenanlage erzeugten und im Anschluß daran warmgewalzten Bandes nach Anspruch 1,
**dadurch gekennzeichnet,**
**daß** bei im wesentlichen konstanter gewalzter Bandbreite von 1300 mm die Endwalzgeschwindigkeiten des Bandes und damit dessen Durchlaufgeschwindigkeiten durch die Behandlungsanlage auf die Enddicke des gewalzten Bandes abgestimmt ist, wobei gilt:
Enddicke des Bandes 1,0 mm ≙ Endwalzgeschwindigkeit von 4,0 m/s.
Enddicke des Bandes 1,5 mm ≙ Endwalzgeschwindigkeit von 2,7 m/s
Enddicke des Bandes 2,0 mm ≙ Endwalzgeschwindigkeit von 2,0 m/s
Enddicke des Bandes 2,5 mm ≙Endwalzgeschwindigkeit von 1,6 m/s

3. Arbeitsverfahren zum Beizen eines in einer Dünnbrammenanlage erzeugten und im Anschluß daran warmgewalzten Bandes nach Anspruch 1 und 2, **dadurch gekennzeichnet, daß** zum Einführen des Bandes in die Behandlungsanlage ein zuvor eingefädeltes Pilotband endseitig mit dem Bandanfang verbunden wird, daß das Pilotband nach dem Durchlauf durch die Behandlungsanlage auf einem von zwei Haspeldornen aufgewickelt und nach Beendigung des Wickelvorganges vom Band getrennt wird, und daß das vom Pilotband getrennte Band auf dem zweiten Haspeldorn aufgewickelt wird.

4. Arbeitsverfahren zum Beizen eines in einer Dünnbrammenanlage erzeugten und im Anschluß daran warmgewalzten Bandes nach Anspruch 3, **dadurch gekennzeichnet, daß** das Pilotband wiederverwendbar ist.

5. Arbeitsverfahren zum Beizen eines in einer Dünnbrammenanlage erzeugten und im Anschluß daran warmgewalzten Bandes nach Anspruch 1, **dadurch gekennzeichnet, daß** beim Zustellen von Anlagenteilen, wie Walzenwechsel, Austausch von Gießrohren oder zu Reparaturzwecken das angehaltene Band in der Behandlungsanlage verbleibt und als Pilotband für die nächste Beizkampagne verwendet wird.

6. Beizanlage zur Durchführung des Arbeitsverfahrens nach den Ansprüchen 1 bis 5 , die aus der Hintereinanderanordnung folgender kontinuierlich betreibbarer Prozeßteile besteht:
a) drei Kühleinrichtungen (3,7,18) mit jeweils anschließender Ausgleichsstrecke (5, 9, 30)
b) eine Beizeinrichtung (22) mit mehreren zu- und abschaltbaren Beizbehältem (23a bis 23 e), die das Band (B) horizontal durchläuft
c) Spül- (24) und Trockeneinrichtungen (25) für das gebeizte Band (B)
d) eine Querteilschere (28) und
e) mindestens zwei Aufwickeldorne (29) für das Fertigband, wobei zwischen den Prozeßteilen a) und b) ein Schlingenspeicher (11) und eine Hefteinrichtung (12) zum Zusammenfügen eines Pilotbandes mit dem zu beizenden Band (B) vorgesehen ist, das als Metallgewebeband mit guter Kurvenfähigkeit ausgebildet ist.

7. Beizanlage für ein in einer Dünnbrammenanlage erzeugtes und im Anschluß daran warmgewalztes Band nach Anspruch 6,
**dadurch gekennzeichnet, daß** jeweils vor und hinter der Beizeinrichtung (22) eine Einrichtung (21,27) zum Aufbringen von Zugspannung auf das Band (8) vorgesehen ist, die aus Umlaufkettengerüsten besteht.

8. Beizanlage für ein in einer Dünnbrammenanlage erzeugtes und im Anschluß daran warmgewalztes Band nach einem der Ansprüche 6 und 7,
**dadurch gekennzeichnet, daß** hinter der Beizeinrichtung (22) eine Besäumeinrichtung (26) für die Längskanten des gebeizten Bandes (B) vorgesehen ist.

9. Beizanlage für ein in einer Dünnbrammenanlage erzeugtes und im Anschluß daran warmgewalztes Band nach Anspruch 6,
**dadurch gekennzeichnet,**
**daß** die Aufwickeldorne e) auf einem Karusselhaspel (29) mit Wendedom und Leerplatz für das Pilotband angeordnet sind.

10. Beizanlage für ein in einer Dünnbrammenanlage erzeugtes und im Anschluß daran warmgewalztes Band nach Anspruch 6,
**dadurch gekennzeichnet,**
**daß** als Beizbehälter (23a bis 23e) ansich bekannte Turbulenz-Beizbehälter vorgesehen sind.

11. Beizanlage für ein in einer Dünnbrammenanlage erzeugtes und im Anschluß daran warmgewalztes Band nach Anspruch 8,
**dadurch gekennzeichnet,**
**daß** innerhalb der Anlage verschiedene Treiber (2, 4, 6, 10, 15, 17, 19,) für das Band (B) vorgesehen sind.

12. Beizanlage für ein in einer Dünnbrammenanlage erzeugtes und im Anschluß daran warmgewalztes Band nach Anspruch 6,
**dadurch gekennzeichnet,**
**daß** die Prozeßteile der Anlage in mindestens drei Etagen übereinander angeordnet sind, in denen das zweifach um 180° umgelenkte Band (B) geführt ist.

## Claims

1. Process for pickling a strip - in particular a strip of low-carbon steel, produced in a thin slab casting line and subsequently hot-rolled - in a continuous process directly following the rolling stage, which is **characterised by** the sequence of the following process steps in a treatment plant:
a) slow cooling on an initial cooling line, to 850° - 680° C, of the strip leaving the rolling process at a temperature of ≥ 880° C,
b) equalisation of edge and core temperatures on an initial recovery line to a uniform average temperature of approximately 680° C,
c) slow cooling, on an immediately following second cooling line, of the strip from 680° C to 480° C,
d) equalisation of edge and core temperatures on a second recovery line to a uniform average temperature of approximately 480° C,
e) sudden cooling of the strip from 480° C to approximately 95° C on a third cooling line,
f) equalisation of edge and core temperatures on a third recovery line to a uniform average temperature of approximately 100° C,
g) feeding of the strip through a number of chemical pickling vats which can be brought into or out of operation, the number of vats being set in accordance with the thickness and/or flow speed of the strip, at suitable pickling temperatures, and
h) rinsing, drying and coiling of the pickled strip.

2. Process for pickling a strip produced in a thin slab casting line and subsequently hot-rolled as in Claim 1,
**characterised by** the fact that - at a substantially constant strip width of 1300 mm - the final rolling speeds of the strip, and thus its throughput speeds through the treatment plant, are set in accordance with the final thickness of the rolled strip as follows:
final strip thickness 1.0 mm ≈ final rolling speed 4.0 metres per second
final strip thickness 1.5 mm ≈ final rolling speed 2.7 metres per second
final strip thickness 2.0 mm ≈ final rolling speed 2.0 metres per second
final strip thickness 2.5 mm ≈ final rolling speed 1.6 metres per second

3. Process for pickling a strip produced in a thin slab casting line and subsequently hot-rolled as in Claims 1 and 2,
**characterised by** the fact
that the strip is fed into the treatment plant by attaching its end to the end of a pilot strip which has been previously threaded through the plant,
that the pilot strip, after passing through the treatment plant, is wound on to one of two reel mandrels and is separated from the strip once the winding process is complete,
and that the strip, after separation from the pilot strip, is wound on to the second reel mandrel.

4. Process for pickling a strip produced in a thin slab casting line and subsequently hot-rolled as in Claim 3,
**characterised by** the fact
that the pilot strip is re-usable.

5. Process for pickling a strip produced in a thin slab casting line and subsequently hot-rolled as in Claim 1,
**characterised by** the fact that
when work is being carried out on parts of the plant - such as changing the rollers, replacement of casting spouts, or repair operations - the halted strip remains within the treatment plant, and is used as a pilot strip for the next pickling run.

6. Pickling plant to carry out the process as in Claims 1 to 5, consisting of the arrangement in sequence of the following process components which are capable of continuous operation:
a) three cooling facilities (3, 7, 18), each having a following soaking line (5, 9, 30)
b) a pickling facility (22) with several pickling vats (23a - 23e) which can be brought into and out of operation, and through which passes horizontally the strip (B)
c) rinsing (24) and drying (25) facilities for the pickled strip (B)
d) a cross-cutting shears (28) and
e) at least two winding mandrels (29) for the finished strip
having - between the process components a) and b) - a looped holding area (11) and a tack-welding facility (12) for attaching a pilot strip to the strip which is to be pickled, the pilot strip being in the form of a highly-flexible woven metal strip.

7. Pickling plant for a strip produced in a thin slab casting line and subsequently hot-rolled as in Claim 6,
**characterised by** the fact
that a facility (21, 27) is provided both before and after the pickling facility (22) for the application of tensile stress to the strip (B), this facility consisting of rotating chain frameworks.

8. Pickling plant for a strip produced in a thin slab casting line and subsequently hot-rolled as in one of Claims 6 and 7,
**characterised by** the fact
that, after the pickling facility (22), there is a trimming facility (26) for the longitudinal edges of the pickled strip (B).

9. Pickling plant for a strip produced in a thin slab casting line and subsequently hot-rolled as in Claim 6,
**characterised by** the fact
that the winding mandrels e) are arranged on a rotating coiling reel (29) with a reversing mandrel and with space for the pilot strip.

10. Pickling plant for a strip produced in a thin slab casting line and subsequently hot-rolled as in Claim 6,
**characterised by** the fact that
the pickling vats (23a - 23e) are in the known form of turbulence vats.

11. Pickling plant for a strip produced in a thin slab casting line and subsequently hot-rolled as in Claim 8,
**characterised by** the fact
that there are drive units (2, 4, 6, 10, 15, 17, 19) for the strip (B) within the plant.

12. Pickling plant for a strip produced in a thin slab casting line and subsequently hot-rolled as in Claim 6,
**characterised by** the fact
that the process components of the plant are arranged on top of each other in at least three tiers, within which the strip (B) is passed, being turned twice through 180°.

## Revendications

1. Procédé pour le décapage d'un feuillard engendré dans une installation de brames minces et ensuite laminé à chaud, en particulier d'un feuillard en acier pauvre en carbone, dans un processus continu se raccordant directement au processus de laminage, qui est **caractérisé par** la succession des étapes de procédé suivantes dans une installation de traitement :
a) refroidissement doux du feuillard quittant le processus de laminage à ≥ 880°C dans une première étendue de refroidissement à 850° à 680°C,
b) compensation des températures de bord et de noyau dans une première étendue de régénération à une température de section transversale uniforme d'environ 680°C,
c) refroidissement doux du feuillard dans une seconde étendue de refroidissement suivant directement de 680 à 480°C,
d) compensation des températures de bord et de noyau dans une seconde étendue de régénération à une température de section transversale uniforme d'environ 480°C,
e) refroidissement brusque du feuillard de 480°C à environ 95°C dans une troisième étendue de refroidissement,
f) compensation des températures de bord et de noyau dans une troisième étendue de régénération à une température de section transversale uniforme d'environ 100°C,
g) guidage du feuillard à travers un nombre, adapté à l'épaisseur du feuillard et/ou à la vitesse d'avance du feuillard, de récipients de décapage chimique pouvant être mis en circuit et hors circuit, pour des températures de décapage adaptées de façon correspondante, et
h) lavage, séchage, et bobinage du feuillard décapé.

2. Procédé pour le décapage d'un feuillard engendré dans une installation de brames minces et ensuite laminé à chaud selon la revendication 1,
**caractérisé en ce que**, pour une largeur de feuillard laminée généralement constante de 1300 mm, les vitesses de laminage final du feuillard et, ainsi, ses vitesses de passage à travers l'installation de traitement sont accordées à l'épaisseur finale du feuillard laminé, où :
épaisseur finale du feuillard 1,0 mm, vitesse de laminage final de 4,0 m/s,
épaisseur finale du feuillard 1,5 mm, vitesse de laminage final de 2,7 m/s,
épaisseur finale du feuillard 2,0 mm, vitesse de laminage final de 2,0 m/s,
épaisseur finale du feuillard 2,5 mm, vitesse de laminage final de 1,6 m/s.

3. Procédé pour le décapage d'un feuillard engendré dans une installation de brames minces et ensuite laminé à chaud selon les revendications 1 et 2,
**caractérisé en ce que**, pour introduire le feuillard dans l'installation de traitement, un feuillard pilote précédemment embobiné est relié, du côté d'extrémité, au début du feuillard, **en ce que** le feuillard pilote, après le passage à travers l'installation de traitement, est enroulé sur un de deux mandrins de bobinage et, après l'achèvement du processus d'enroulement, est séparé du feuillard, et **en ce que** le feuillard séparé du feuillard pilote est enroulé sur le second mandrin de bobinage.

4. Procédé pour le décapage d'un feuillard engendré dans une installation de brames minces et ensuite laminé à chaud selon la revendication 3,
**caractérisé en ce que** le feuillard pilote est réutilisable.

5. Procédé pour le décapage d'un feuillard engendré dans une installation de brames minces et ensuite laminé à chaud selon la revendication 1,
**caractérisé en ce que**, dans le cas d'entretien de parties d'installation, comme l'échange de cylindres, l'échange de tubes de coulée, ou dans des buts de réparation, le feuillard arrêté demeure dans l'installation de traitement et est utilisé comme feuillard pilote pour le processus de décapage suivant.

6. Installation de décapage pour la mise en oeuvre du procédé selon les revendications 1 à 5, qui est constituée des parties, pouvant fonctionner en continu, suivant un agencement en succession :
a) trois dispositifs de refroidissement (3, 7, 18) avec, à chaque fois, une étendue de compensation raccordée (5, 9, 30),
b) un dispositif de décapage (22) ayant plusieurs récipients de décapage pouvant être mis en circuit et hors circuit (23a à 23e), que le feuillard (B) traverse horizontalement,
c) des dispositifs de lavage (24) et de séchage (25) pour le feuillard décapé (B),
d) une cisaille transversale (28), et
e) au moins deux mandrins d'enroulement (29) pour le feuillard fini, un accumulateur à boucles (11) et un dispositif d'attache (12) pour assembler un feuillard pilote et le feuillard (B) à décaper, qui est réalisé comme bande métallique ayant une bonne capacité de courbure, étant prévus entre les parties a) et b).

7. Installation de décapage pour un feuillard engendré dans une installation de brames minces et ensuite laminé à chaud selon la revendication 6,
**caractérisée en ce que**, à chaque fois, devant et derrière le dispositif de décapage (22), il est prévu un dispositif (21, 27) pour appliquer une contrainte de traction sur le feuillard (B), qui est constitué de cages à chaînes tournantes.

8. Installation de décapage pour un feuillard engendré dans une installation de brames minces et ensuite laminé à chaud selon une des revendications 6 et 7,
**caractérisée en ce que**, derrière le dispositif de décapage (22), il est prévu un dispositif de cisaillement (26) pour les bords longitudinaux du feuillard décapé (B).

9. Installation de décapage pour un feuillard engendré dans une installation de brames minces et ensuite laminé à chaud selon la revendication 6,
**caractérisée en ce que** les mandrins d'enroulement e) sont agencés sur un carrousel (29) ayant un mandrin de retournement et une place libre pour le feuillard pilote.

10. Installation de décapage pour un feuillard engendré dans une installation de brames minces et ensuite laminé à chaud selon la revendication 6,
**caractérisée en ce que**, comme récipients de décapage (23a à 23e), sont prévus des récipients de décapage à turbulences connus en soi.

11. Installation de décapage pour un feuillard engendré dans une installation de brames minces et ensuite laminé à chaud selon la revendication 8,
**caractérisée en ce que**, à l'intérieur de l'installation, sont prévus différents moyens d'entraînement (2, 4, 6, 10, 15, 17, 19) pour le feuillard (B).

12. Installation de décapage pour un feuillard engendré dans une installation de brames minces et ensuite laminé à chaud selon la revendication 6,
**caractérisée en ce que** les parties de l'installation sont agencées l'une au-dessus de l'autre en au moins trois étages, dans lesquels le feuillard (B) dévié deux fois de 180° est guidé.
